# EUROPÄISCHE PATENTANMELDUNG

(11) **EP 0 802 027 A1**
(43) Veröffentlichungstag der Anmeldung: **22.10.1997**
(21) Anmeldenummer: 97104042.3
(22) Anmeldetag: 11.03.1997
(51) Int. Cl.: B27K 3/12, B27K 3/52

(54) **Verfahren zum Schutz von aus Lamellen aufgebautem Leimbinder- und Brettschichtholz von Fäulnis**

(30) Priorität: 15.04.1996 DE 19614799
(71) Anmelder: Ostermann & Scheiwe GmbH & Co, 48155 Münster (DE)
(72) Erfinder: Scheiwe, Peter, Dipl.-Kfm., 48155 Münster (DE)
(74) Vertreter: Schulze Horn & Partner

(57) **Zusammenfassung**

Die Erfindung betrifft ein Verfahren zum Schutz von aus Lamellen (1) aufgebautem Leimbinder- und Brettschichtholz vor Fäulnis, wobei die Lamellen (1) auf einer Seite (11) jeweils mit mindestens einer längsverlaufenden Nut (2) versehen werden, wobei die Nuten (2) mit einer fäulnishemmenden, wasserlöslichen, diffusionsfähigen Substanz gefüllt werden, und wobei die Lamellen (1) so miteinander verleimt werden, daß eine eine gefüllte Nut (2) aufweisende Seite (11) auf einer ebenen Seite einer Lamelle (1) liegt.

Das neue Verfahren ist dadurch gekennzeichnet, daß die fäulnishemmende, wasserlösliche, diffusionsfähige Substanz eine pastöse Bor- und/oder Fluorverbindung mit der Eigenschaft ist, unter Einfluß eindringender Feuchtigkeit von weniger als 20 % Holzfeuchte Fäulnishemmung zu entfalten, bevor die eindringende Feuchtigkeit Fäulniswirkung entfaltet.

## Beschreibung

Die vorliegende Erfindung betrifft ein Verfahren zum Schutz von aus Lamellen aufgebautem Leimbinder- und Brettschichtholz vor Fäulnis nach dem Oberbegriff des Patentanspruchs 1.

Es ist übliche Praxis zur besseren Rohholzausnutzung, bei der Herstellung von großdimensionierten Holzteilen, insbesondere Balken, Träger und Stützen, insbesondere zur Erlangung von hoher Dimensionsstabilität das Verfahren der Brettschichtverleimung anzuwenden. Hierbei werden sogenannte Lamellen hergestellt, die in drei oder mehr Lagen aufeinanderliegend verleimt werden, so daß verwindungsarme Holzbauteile entstehen. In der Regel sind die Eigenschaften dieser verleimten Hölzer günstiger als die vergleichbarer Vollholzprodukte. Brettschichtholz dieser Art findet auch verbreitet Anwendung bei der Produktion von Holzfenstern.

Es ist schwierig, diesen bekannten Brettschichthölzern einen geeigneten und dauerhaften Holzschutz gegen Fäulnis zu verleihen.

Das liegt vor allem daran, daß es praktisch nicht möglich ist, den gesamten Querschnitt der Brettschichthölzer durch geeignete Schutzmittel zu erreichen. Die geringe Wegbarkeit der vorwiegend verwendeten Fichte und die hohen Kernanteile anderer Hölzer sind die Ursache für die geringe Penetrabilität.

Versuche, geeignete Schutzmittel dem Leim beizugeben, haben sich als nicht tauglich dargestellt, insbesondere weil die Aushärtung des Leims und damit die Stabilität der Leimhölzer ungünstig beeinflußt werden.

Es ist dabei von Bedeutung, daß die Lamellen in der Regel eine Dicke von 20 bis 40 mm aufweisen und somit von den von der Leimfuge ausgehenden Wirkstoffen nicht oder nur unzureichend durchdrungen werden.

Besonders problematisch ist der Holzschutz bei den Leimhölzern, die ganz oder teilweise der Witterung ausgesetzt und durch entsprechende Wasseraufnahme in besonderem Maße fäulnisgefährdet sind. Zu den besonders fäulnisgefährdeten Holzbauteilen zählen Fenster und Außentüren im Grenzbereich von Innen- und Außenklima.

In "Die Holzindustrie" 1956/5, Seite 129 bis 131, ist ein Verfahren nach dem Oberbegriff des Patentanspruchs 1 bekanntgemacht worden. Als fäulnishemmende, wasserlösliche, diffusionsfähige Substanz wird genannt:
- 30 %: Chlorzinklösung
- 8 %: Lösung von kiesel-fluor-saurem Natrium
- 4 %: Natriumfluorid,
Dinitrophenol.

Hierbei wurde nachteilig ein Festigkeitsabfall des so getränkten Lagenholzes gegenüber ungetränktem Holz festgestellt. In dem genannten Artikel wird auch ein Schutzmittel in Pastenform erwähnt, ohne daß seine Zusammensetzung angegeben wird. Breiten Raum nimmt daneben die Imprägnierung mit Öl, z.B. Steinkohlenteeröl, ein, welch letzteres wegen der damit verbundenen Gesundheitsgefahr im Wohnbereich nicht einsetzbar ist.

Es ist die Aufgabe der vorliegenden Erfindung, aus Lamellen aufgebautem Leimbinder- und Brettschichtholz, insbesondere in Gebäuden, einen dauerhaften Schutz vor Fäulnis zu verleihen.

Die Lösung der Aufgabe erfolgt mit einem gattungsgemäßen Verfahren mit den kennzeichnenden Merkmalen des Patentanspruches 1.

Dadurch, daß die fäulnishemmende, wasserlösliche, diffusionsfähige Substanz eine pastöse Bor- und/oder Fluorverbindung mit der Eigenschaft ist, unter Einfluß eindringender Feuchtigkeit von weniger als 20 % Holzfeuchte Fäulnishemmung zu entfalten, bevor die eindringende Feuchtigkeit Fäulniswirkung entfaltet, wird ein Leimbinder und Brettschichtholz erzeugt, das bei Angriff von Feuchtigkeit durch Diffusion der Substanz in das umliegende Holz weitgehend vor Fäulnis geschützt ist, wobei gerade Borverbindungen eine besonders gute Umweltverträglichkeit aufweisen.

Das erfindungsgemäße Verfahren bietet den Vorteil,
- daß die Nuten sich ohne großen Aufwand bei der Herstellung in den Lamellen anbringen lassen,
- daß die Verfüllung mit der Substanz bei der Herstellung automatisch vornehmbar ist,
- daß keine Wechselwirkung zwischen Leim und der Substanz eintritt,
- daß im Inneren des Brettschichtholzes ein Schutzmitteldepot eingeschlossen ist,
- daß bei der Verarbeitung keinerlei Einfluß auf die Gesundheit der verarbeitenden Personen ausgeübt werden kann,
- daß das Schutzmitteldepot sich dort befindet, von wo aus ein Angriff durch holzzerstörende Basidiomyceten ausgehen kann, und
- daß die Mobilisierung der Substanz durch Diffusion eintritt, bevor sich eine fäulnisgefährdende Feuchtigkeit im Holz ansammelt.

Vorteilhaft enthält die Bor- und/oder Fluorverbindung einen oder mehrere der Stoffe Borsäure, Borate, lösliche Fluoride, Silicofluoride, Fluoroborate.

Zur Verstärkung der Schutzwirkung ist zweckmäßig eine weitere biozide Substanz vorhanden, wobei diese aus den folgenden Substanzen auswählbar ist:
Amphotenside mit biozider Wirkung
Benzimidazol-2-carbaminsäuremethylester
1,2-Benzisothiazolon-3
Biguanide mit biozider Wirkung
Borderivate auf organischer und anorganischer Basis
α-tert-Butyl-α-(p-chlorophenylethyl)-1H-1,2,4-triazol-1-ethanol
2-sek.-Butyl-phenyl-N-methylcarbamat
(±)-cis-4-[3-(tert-Butylphenyl)-2-methylpropyl]-2,6-dimethylmorpholin
5-Chlor-2-methyl-4-isothiazolin-3-on
1-(6-Chlor-3-pyridinyl)-methyl-4,5-dihydro-N-nitro-1H-imidazol-2-amin
Chlorhexidin und dessen Salze
Chlorierte Phenole, z.B. Tetra- und Pentachlorphenol
Chlornitrobenzolderivate
1-(4-Chlorphenyl)-3-(2,6-di-fluorbenzoyl)-harnstoff
α-(2-(4-Chlorphenyl)-ethyl)-α-(1,1-dimethylethyl)-1H-1,2,4-triazol-1-ethanol
Cyano-(4-fluoro-3-phenoxyphenyl)-methyl-3-(2,2-dichloroethenyl)-2,2-dimethyl-cyclopropancarboxylat
(RS)-α-Cyano-3-phenoxybenzyl(R,S)-2-(4-chlorophenyl)-3-methylbutyrat
alpha-Cyano-3-phenoxybenzyl-isopropyl-2,4-chlorphenylacetat
N-Cyclohexyl-N-methoxy-2,5-dimethylfuran-3-carbonsäureamid
Di-(guanidino-octyl)-amin
3-(2,2-Dibromvinyl-2,2-dimethyl)-alpha-(cyano-m-phenoxybenzyl-1R, 3R)-cyclopropancarboxylat,
1-[2-(2,4-Dichlorophenyl)-1,3-dioxolan-2-yl]methyl]-1H-1,2,4-triazol
1[2-(2,4-Dichlorphenyl)-4-propyl-1,3-dioxolan-2-yl-methyl]-1H-1,2,4-triazol
(+)-3-(2,2-Dichlorvinyl-2,2-dimethyl)-cyclopropan-1-carbonsäure-3-phenoxybenzylester,
3-(2,2-Dichlorvinyl-2,2-dimethyl)-cyclopropan-1-carbonsäure-alpha-cyano-3-3-phenoxybenzylester,
0,0-Diethyl-0-(alpha-cyanbenzylidenamino)-thiophosphat
0,0-Diethyl-0-3,5,6-trichlor-2-pyridil-thionophosphat
0,0-Diethyldithiophosphoryl-6-chlorbenzoxazolon
N,N-Dimethyl-N'-phenyl-(N'-fluormethylthio)-sulfamid
N,N-Dimethyl-N'-tolyl-(N'-fluormethylthio)-sulfamid
0,0-Dimethyl-S-(2-methylamino-2-oxoethyl)-dithiophosphat
0,0-Dimethyl-S-(N-phtalimido)-methyldithiophosphat
3,5-Dimethyl-tetrahydro-1,3,5-thiadiazinthion-(2)
Dimethylalkylaminsalze
Dithiocarbamate, Metall- und Aminsalze
2-(2-Furanyl)-1H-benzimidazol
Halogenessigsäuren sowie deren Amide und Ester
6,7,8,9,10-Hexachlor-1,5,5a,6,9,9a-hexahydro-6,9-methano-2,3,4-benzodioxothiepien-3-oxid
Hexachlorcyclohexan
8-Hydroychinolin sowie halogenierte Derivate
2-Jodbenzoesäureanilid
Kupfer-8-oxychinolin
N-Methyl-1-naphthyl-carbamat
2-Methyl-4-isothiazolin-3-on
Methylenbisthiocyanat
Nitroalkonole mit biozider Wirkung
N-Nitroso-N-cyclohexylhydroxylamin und dessen Salze
N-Nitroso-N-phenylhydroxylamin und dessen Salze
Norbornen-dimethanohexa-chlorcyclosulfit
2-N-Octyl-4-isothiazolin-3-on
Organozinnverbindungen, z.B. Tributylzinnoxid und Tributylzinnbenzoat
Phenylphenole
2-iso-Propoxyphenyl-N-methylcarbamat
Pyridin-2-thiol-1-oxid und Salze
Quartäre Ammoniumverbindungen mit biozider Wirksamkeit
Salicylanilid sowie halogenierte Derivate
N-(1,1,2,2-Tetrachlorethylthio)-3,6,7,8-tetrahydrophthalimid
Tetrachlorisophthalsäure-dinitril
2-(Thiazol-4-yl)-benzimidazol
2-Thiocyanomethyl-thiobenzothiazol
1-(1',2',4'-Triazolyl-1')-(1-(4'-chlorphenoxy))-3,3-dimethylbutan-2-ol
1-(1',2',4'-Triazolyl-1')-(1-(4'-chlorphenoxy))-3,3-dimethylbutan-2-on
N-Trichlormethylthio-3,6,7,8-tetrahydrophthalimid
N-Trichlormethylthiophthalimid
N-Tridecyl-2,6-dimethylmorpholin
1-(6-Chloro-3-pyridilmethyl)-N-nitroimidazolidin-2-yledeneamine
3-Jod-2-propinylbutylcarbamat
α-[2-(4-Chlorphenyl)ethyl]-α-(1,1-dimethylethyl)-1H-1,2,4-triazol-1-ethanol
1-[2-(2',4',-dichlorophenyl)-4-propyl-1,3-dioxolan-2-ylmethyl]-1H-1,2,4-triazole

Zur besseren Markierung der mit der Substanz gefüllten Nuten enthält diese zweckmäßig ein Pigment oder Farbstoff.

Es hat sich in Versuchen als ausreichend erwiesen, daß die Querschnitte Lamelle zu Nut etwa im Verhältnis 100 : 0,01 bis 5, vorzugsweise 0,1 bis 2, stehen. Damit ist einerseits eine ausreichende Schutzwirkung gegeben und andererseits wird der Querschnitt der Lamelle nicht übermäßig geschwächt.

Zweckmäßig verläuft jeweils eine Nut mittig auf der Längsachse der Lamelle, sie kann aber auch asymmetrisch verlaufen, oder es können mehrere parallel beabstandete Nuten vorhanden sein.

Der Einsatz der fäulnishemmenden, wasserlöslichen und diffusionsfähigen Substanz erfolgt zweckmäßig in Form einer Paste, die kurz vor oder auch zeitgleich mit der Beleimung appliziert wird. Die Paste erstarrt nach kurzer Zeit im Holz und kann auch bei höherer Temperatur verarbeitet werden, so daß die Erstarrung bei der Abkühlung erfolgt.

Die Pasten werden im Vakuumkneter hergestellt.

In Versuchen haben sich die folgenden Zusammensetzungen von fäulnishemmenden, wasserlöslichen, diffusionsfähigen Substanzen als geeignet erwiesen:

### Beispiel 1

- 35 %: Borsäure
- 35 %: Dinatriumtetraborat, Decahydrat
- 10 %: Bindemittel (Dispersion)
- 19 %: Wasser
- 1 %: Additive (Pastenbildner)

### Beispiel 2

- 80 %: Borsäure
- 5 %: Bindemittel (Dispersion)
- 9 %: Wasser
- 1 %: Additive (Pastenbildner)

### Beispiel 3

- 35 %: Dinatriumtetraborat, Decahydrat
- 35 %: Kaliumtetrafluoroborat
- 5 %: Bindemittel (Dispersion)
- 19 %: Wasser
- 1 %: Additive (Pastenbildner)

### Beispiel 4

- 80 %: Borsäure
- 5 %: Aminoethanol
- 10 %: Bindemittel (Dispersion)
- 5 %: Wasser

### Beispiel 5

- 80 %: Dinatriumoktaborat
- 10 %: Wasser
- 9 %: Bindemittel (Dispersion)
- 1 %: Emulgator

### Beispiel 6

- 68 %: Borsäure
- 14 %: Monoethanolamin
- 9 %: Wasser
- 9 %: disperse Kieselsäure (Pastenbildner)

### Beispiel 7

- 75 %: Kaliumtetrafluoroborat (K[BF₄])
- 20 %: Wasser
- 5 %: Polyvinylalkohol (Pastenbildner)

### Beispiel 8

- 37 %: Borax (Na₂B₄O₇ - 10 H₂O)
- 42 %: Natriumfluorid
- 16 %: Wasser
- 5 %: Polysaccarid (Pastenbildner)

Von den acht beispielhaft genannten Pasten, die durch intensives Verkneten der aufgezählten Komponenten erzielt werden, werden ca. 1 bis 2 kg pro m³ Holz für einen umfassenden und dauerhaften Schutz gegen Fäulnis benötigt.

Eine Ausgestaltung des nach dem erfindungsgemäßen Verfahren hergestellten Brettschichtholzes wird nachfolgend anhand einer Zeichnung näher erläutert. Sie zeigt in
- Figur 1: einen Querschnitt durch ein Brettschichtholz und in
- Figur 2: einen ebensolchen Querschnitt nach einem Versuch mit Befeuchtung.

Mit Bezugnahme auf Figur 1 sind drei Lamellen 1 aufeinander verleimt, wobei die beiden oberen Lamellen 1 auf einer in der Figur 1 nach unten zeigenden Seite 11 jeweils eine mittige Nut 2 aufweisen, die mit der fäulnishemmenden, wasserlöslichen und diffusionsfähigen Substanz gefüllt ist.

Zwischen den drei Lamellen 1 sind insgesamt zwei Leimfugen.

Figur 2 zeigt eben diesen Aufbau mit drei Lamellen 1, wobei eine Substanz nach dem Beispiel 6 hergestellt und in die Lamellen 1 gefüllt wurde. Bei einem Feldversuch zeigte sich, daß bei einer Holzfeuchte von 80 % bereits nach zwei Monaten eine Verteilung der Substanz der Art erfolgt war, daß sie bis zu der mit G gezeichneten Grenzlinie vorgedrungen war.

Durch die hohe Diffusionsgeschwindigkeit haben sich die Wirkstoffe der Substanz schneller verteilt, als sich eine holzzerstörende Fäulnis einstellen oder entwickeln kann.

## Patentansprüche

1. Verfahren zum Schutz von aus Lamellen (1) aufgebautem Leimbinder- und Brettschichtholz vor Fäulnis, wobei die Lamellen (1) auf einer Seite (11) jeweils mit mindestens einer längsverlaufenden Nut (2) versehen werden, wobei die Nuten (2) mit einer fäulnishemmenden, wasserlöslichen, diffusionsfähigen Substanz gefüllt werden, und wobei die Lamellen (1) so miteinander verleimt werden, daß eine eine gefüllte Nut (2) aufweisende Seite (11) auf einer ebenen Seite einer Lamelle (1) liegt,
**dadurch gekennzeichnet**,
daß die fäulnishemmende, wasserlösliche, diffusionsfähige Substanz eine pastöse Bor- und/oder Fluorverbindung mit der Eigenschaft ist, unter Einfluß eindringender Feuchtigkeit von weniger als 20 % Holzfeuchte Fäulnishemmung zu entfalten, bevor die eindringende Feuchtigkeit Fäulniswirkung entfaltet.

2. Verfahren nach Anspruch 1, dadurch gekennzeichnet,
daß die Bor- und/oder Fluorverbindung einen oder mehrere der Stoffe Borsäure, Borate, lösliche Fluoride, Silicofluoride, Fluoroborate enthält.

3. Verfahren nach Anspruch 2, dadurch gekennzeichnet,
daß die pastöse Borverbindung aus etwa
35 % Borsäure
35 % Dinatriumtetraborat, Decahydrat
10 % Bindemittel (Dispersion)
19 % Wasser
1 % Additive (Pastenbildner)
besteht.

4. Verfahren nach Anspruch 2, dadurch gekennzeichnet, daß die pastöse Borverbindung aus etwa
80 % Borsäure
5 % Bindemittel (Dispersion)
9 % Wasser
1 % Additive (Pastenbildner)
besteht.

5. Verfahren nach Anspruch 2, dadurch gekennzeichnet, daß die pastöse Bor- und Fluorverbindung aus etwa
35 % Dinatriumtetraborat, Decahydrat
35 % Kaliumtetrafluoroborat
5 % Bindemittel (Dispersion)
19 % Wasser
1 % Additive (Pastenbildner)
besteht.

6. Verfahren nach Anspruch 2, dadurch gekennzeichnet, daß die pastöse Borverbindung aus etwa
80 % Borsäure
5 % Aminoethanol
10 % Bindemittel (Dispersion)
5 % Wasser
besteht.

7. Verfahren nach Anspruch 2, dadurch gekennzeichnet, daß die pastöse Borverbindung aus etwa
80 % Dinatriumoktaborat
10 % Wasser
9 % Bindemittel (Dispersion)
1 % Emulgator
besteht.

8. Verfahren nach Anspruch 2, dadurch gekennzeichnet, daß die pastöse Borverbindung aus etwa
68 % Borsäure
14 % Monoethanolamin
9 % Wasser
9 % disperse Kieselsäure (Pastenbildner)
besteht.

9. Verfahren nach Anspruch 2, dadurch gekennzeichnet, daß die pastöse Bor- und Fluorverbindung aus etwa
75 % Kaliumtetrafluoroborat (K[BF₄])
20 % Wasser
5 % Polyvinylalkohol (Pastenbildner)
besteht.

10. Verfahren nach Anspruch 2, dadurch gekennzeichnet, daß die pastöse Bor- und Fluorverbindung aus etwa
37 % Borax (Na₂B₄O₇ - 10 H₂O)
42 % Natriumfluorid
16 % Wasser
5 % Polysaccarid (Pastenbildner)
besteht.

11. Verfahren nach einem der vorhergehenden Ansprüche, dadurch gekennzeichnet, daß die pastöse Bor- und/oder Fluorverbindung mindestens einen weiteren bioziden Stoff enthält.

12. Verfahren nach einem der vorhergehenden Ansprüche, dadurch gekennzeichnet, daß die pastöse Bor- und/oder Fluorverbindung ein Pigment enthält.

13. Verfahren nach einem der vorhergehenden Ansprüche, dadurch gekennzeichnet, daß die Querschnitte Lamelle (1) und Nut (2) im Verhältnis 100 : 0,01 bis 5, vorzugsweise 0,1 bis 2, stehen.

14. Verfahren nach einem der vorhergehenden Ansprüche, dadurch gekennzeichnet, daß die mindestens eine Nut (1) mittig auf der Längsachse der Lamelle (1) verläuft.
